# EUROPÄISCHE PATENTSCHRIFT

(11) **EP 0 087 132 B1**
(45) Veröffentlichungstag und Bekanntmachung des Hinweises auf die Patenterteilung: **27.05.1987**
(21) Anmeldenummer: 83101533.4
(22) Anmeldetag: 18.02.1983
(51) Int. Cl.: C25D 5/48, C25D 5/50, C25D 7/06, C23C 16/06, H01H 11/04

(54) **Verfahren zur Herstellung von mit Edelmetall beschichteten Bändern als Halbzeug für elektrische Kontakte**
Method for the manufacture of strips coated with noble metal as semiproducts for electrical contacts
Procédé pour la fabrication des bandes enduites de métal noble en tant que demi-produits pour contacts électriques

(30) Priorität: 20.02.1982 DE 3206262
(43) Veröffentlichungstag der Anmeldung: 31.08.1983
(73) Patentinhaber: DODUCO KG. Dr. Eugen Dürrwächter, D-75181 Pforzheim (DE)
(72) Erfinder: Gevatter, Hans-Jürgen, Prof. Dr. Dipl.-Ing., D-6800 Heidelberg (DE); Müller, Bernhard, Dipl.-Ing., D-7538 Keltern-Ellmendingen (DE); Neese, Hans-Joachim, Dr. Dipl.-Chem., D-7531 Eisingen (DE)
(74) Vertreter: Twelmeier, Ulrich, Dipl.Phys.

## Beschreibung

Ausgangspunkt der Erfindung ist ein Verfahren mit den im Oberbegriff des Patentanspruch 1 angegebenen Merkmalen.

Es ist bekannt, Bänder aus einem unedlen Trägermetall, z. B. aus Kupfer, Messing, Bronze, Neusilber oder aus anderen für Träger von elektrischen Kontakten geeigneten Metallwerkstoffen, auf galvanischem Wege mit einem Edelmetall oder mit einer Edelmetallegierung, zumeist mit Feingold oder mit einer hochkarätigen Goldlegierung zu beschichten. Die Beschichtung erfolgt aus Gründen der Edelmetalleinsparung selektiv, nämlich flächendeckend nur auf einer Seite des Bandes oder nur in Form von Streifen oder Flecken (Spots) auf dem Trägerband.

Es ist auch bekannt, vorgestanzte Bänder galvanisch zu beschichten ; es handelt sich dabei um Bänder, bei denen Bereiche, welche bei der nachfolgenden Formung zu einzelnen Kontaktteilen ohnehin fortfallen würden, zu einem Teil schon vor der galvanischen Beschichtung durch Stanzen entfernt wurden ; auf den durch Stanzen entfernten Bereichen kann sich kein Edelmetall mehr niederschlagen, stattdessen aber u. U. an den durch Stanzen erzeugten Schnittflächen, wodurch sich die Qualität der Edelmetallauflage insbesondere hinsichtlich seiner Haftfestigkeit verbessern läßt.

In der Regel sind die Bänder, welche die Edelmetallauflage tragen, stark kupferhaltig. Unter Wärmeeinwirkung - also auch im Schaltbetrieb - neigt Kupfer dazu, durch Edelmetallauflagen, insbesondere durch solche aus Gold oder Silber oder deren Legierungen hindurch bis zur Oberfläche der Edelmetallauflage zu wandern und dort Kupferoxid zu bilden, welches den Kontaktübergangswiderstand erhöht. Umgekehrt neigen auch die Edelmetalle dazu, in den Träger hinein zu diffundieren. Um dies zu vermeiden, ist es bei Kontaktbimetallen bekannt, zwischen der Edelmetallauflage und dem Träger eine Diffusionsbarriere vorzusehen. Meistens besteht die Diffusionsbarriere aus einer dünnen Nickelzwischenschicht, doch sind auch schon andere Materialien für eine solche Zwischenschicht untersucht worden, z. B. Chrom und Kobalt. Eine solche diffusionshemmende Zwischenschicht kann das Trägerband vollständig bedecken, bedeckt es aber wenigstens selektiv. an jenen Stellen, an denen die Edelmetallauflage aufgebracht wird. Die Zwischenschicht kann galvanisch aufgetragen werden.

Nach dem galvanischen Beschichten werden aus den beschichteten Bändern durch Stanz- und Biegevorgänge einzelne Kontaktteile hergestellt. Die galvanisch abgeschiedenen Überzüge, insbesondere die diffusionshemmenden Zwischenschichten, sind jedoch relativ spröde. Ihre mangelnde Duktilität hat zur Folge, daß sie bei den erforderlichen Stanz- und Biegevorgängen dazu neigen, zu reißen oder gar vom Träger abzublättern. Außerdem ist die Abriebfestigkeit der galvanisch aufgebrachten Edelmetallschicht geringer als die Abriebfestigkeit von solchen Edelmetallschichten, welche durch Kalt- oder Warmwalzplattieren mit einem Träger aus Unedelmetall verschweißt wurden. Bei auf solche Weise erzeugten Kontaktbimetallbändern ist die aufplattierte Beschichtung zwar hinreichend duktil und abriebfest, wegen der hohen Verformungsgrade beim Walzen unterliegt sie jedoch beträchtlichen Schwankungen ihrer Dicke und ggfs. auch ihrer Breite und Lage auf dem Trägerband. Diese Schwankungen müssen bei der Bemessung der Edelmetallauflage berücksichtigt und dessen Dicke und Breite deshalb verhältnismäßig groß gewählt werden, und zwar deutlich größer als dies bei einer galvanisch aufgebrachten Edelmetallschicht nötig wäre. Walzplattierte Kontaktbimetallbänder erfordern also einen höheren Edelmetalleinsatz als galvanisch beschichtete Kontaktbimetallbänder.

Aus der AT-B-78 310 ist bereits ein Verfahren zum Herstellen von galvanisch mit Gold überzogenen Bändern bekannt, bei dem der Goldüberzug bei einer Temperatur von 750 °C bis 800 °C einer Wärmebehandlung unter gleichzeitiger Druckanwendung, z. B. durch Walzen, unterzogen wird, um die Haftung und Duktilität zu verbessern.

Der Erfindung liegt die Aufgabe zugrunde, ein besonders wirtschaftliches Verfahren zur Herstellung von Kontaktbimetallbändern anzugeben, bei dessen Anwendung man fest haftende, duktile und abriebfeste Edelmetallauflagen mit hoher Konstanz der Schichtdicke und Auflagenbreite erhält.

Das erfindungsgemäße Verfahren ist Gegenstand des Patentanspruchs 1. Vorteilhafte Weiterbildungen der Erfindung sind Gegenstand der Unteransprüche.

Durch die Anwendung sowohl einer Wärmebehandlung als auch eines Walzvorgangs wird erreicht, daß die diffusionshemmende Zwischenschicht und die Edelmetallauflage so duktil werden, daß Stanz- und Biegevorgänge, welche zur Herstellung von fertigen Kontaktteilen aus dem Band üblicherweise erforderlich sind, die Güte der Beschichtung nicht beeinträchtigen. Zugleich wird die Edelmetallauflage verfestigt und weist im Schaltbetrieb weniger Verschleiß auf als eine gleich zusammengesetzte, abgeschiedene Edelmetallschicht, welche nicht durch Wärmebehandlung und Walzen nachbehandelt wurde. Ferner wird beobachtet, daß die Haftfestigkeit der Edelmetallauflage auf der Zwischenschicht sowie der Zwischenschicht auf dem Trägerband deutlich verbessert ist.

Das erfindungsgemäße Verfahren vereinigt beim Herstellen von Kontaktbimetallbändern die Vorteile des Walzplattierens (gut haftende und duktile Auflagen) mit den Vorteilen des Aufbringens der Beschichtung durch galvanische Abscheidung oder Abscheidung aus der Gasphase, insbesondere durch Aufdampfen (hohe Maßgenauigkeit, gleichmäßige Schichtdicken, sparsamster Edelmetalleinsatz : es ist möglich, die Dicke der Edelmetallauflage im fertigen Halbzeug erheblich kleiner als 1 wm, z. B. nur 0,1 jl.m oder 0,2 µm dick zu halten !, Herstellbarkeit praktisch beliebiger Auflagemuster auf beliebig langen Bändern). Die vorteilhaften Wirkungen des erfindungsgemäßen Verfahrens zeigen sich insbesondere bei der Herstellung von Bändern mit Auflagen aus Gold oder Goldlegierungen über einer Zwischenschicht aus Nickel.

Das erfindungsgemäße Verfahren wird so durchgeführt, daß nach dem Abscheiden der Auflagen diese zunächst einer Wärmebehandlung unterzogen und anschließend durch Walzen kalt verformt werden.

Der Verformungsgrad durch das Walzen hängt von der Zusammensetzung und vom Aufbau der Edelmetallauflage und der Art der Zwischenschicht sowie von der angestrebten Verfestigung der Edelmetallauflage, der Zwischenschicht und des Trägermaterials ab. Der Verformungsgrad (angegeben als Dickenabnahme des Bandes bezogen auf seine Dicke vor Beginn der Verformung) soll zwischen 10 % und 50 %, vorzugsweise zwischen 20 % und 40 % liegen. Dieser Verformungsgrad läßt sich u. U. durch einen einstufigen Walzvorgang erreichen, soll aber bevorzugt durch einen drei- oder vierstufigen Walzvorgang, am besten ohne Zwischenglühungen, erreicht werden.

Beim Vorgang der Wärmebehandlung werden die Behandlungstemperaturen und die Behandlungsdauer nicht unabhängig voneinander gewählt, sondern so aufeinander abgestimmt, daß binnen einer angemessenen Zeitspanne (ca. 5 min. bis 15 min.) die angestrebte Duktilitätssteigerung eintritt. Je höher die Temperatur gewählt wird, desto kürzer kann die Behandlungsdauer sein. Die Obergrenze der Temperatur wird so festgelegt, daß die Temperatur einwirkung in dem umgebenden Medium weder das Trägerband noch die Edelmetallauflage nachteilig verändert.

Bei Verwendung der gebräuchlichsten Edelmetallauflagen (Feingold, Goldlegierungen, Silber, Palladiumlegierungen) liegen die Behandlungstemperaturen zwischen 400 °C und 750 °C, vorzugsweise zwischen 550 °C und 650 °C.

Die abgeschiedene Zwischenschicht wird vorzugsweise gemeinsam mit der Edelmetallauflage durch Wärmeeinwirkung und einen Kaltwalzvor-. gang nachbehandelt. Es ist jedoch auch möglich, die Zwischenschicht bereits vor dem Aufbringen der Edelmetallauflage einer Wärmebehandlung und ggfs. auch einem Walzvorgang zu unterziehen (Ansprüche 6 bis 8). Sofern das Trägermaterial dies zuläßt, kann die Zwischenschicht (insbesondere Nickel) bei der gesonderten Wärmebehandlung einer höheren Temperatur ausgesetzt werden als die Edelmetallauflage und daher ein höheres Maß an Duktilität erreichen, als wenn sie nur gemeinsam mit der Edelmetallauflage einer Wärmebehandlung unterzogen würde.

Das erfindungsgemäße Verfahren läßt sich mit Vorteil in entsprechender Anwendung auch übertragen auf die Herstellung von selektiv mit Edelmetall beschichteten Bändern, bei welchen die diffusionshemmende Zwischenschicht, insbesondere aus Nickel, bereits durch Kalt- oder Warmwalzplattieren auf das Band aufgebracht wurde und nur noch die Edelmetallauflage abgeschieden werden muß. In diesen Fällen bringt das Verfahren noch eine Verfestigung und Duktilitätssteigerung, verbunden mit einer Verbesserung der Haft- und Abriebfestigkeit der Edelmetallauflage sowie eine beträchtliche Einsparung an Edelmetall.

Ein besonderer Vorteil der Erfindung liegt darin, daß mit ihrer Hilfe auch Edelmetallauflagen aus Legierungen hergestellt werden können, die sich aus einem galvanischen Legierungsbad nicht oder nur schwierig abscheiden lassen ; dies gilt insbesondere für niederkarätige Goldlegierungen. Gemäß einer Weiterbildung der Erfindung werden die Bestandteile der Legierung schichtweise übereinander abgeschieden und im Verlauf der nachfolgenden Wärmebehandlung läßt man die schichtweise abgeschiedenen Metalle zur Legierungsbildung ineinander eindiffundieren. Um die zur Legierungsbildung erforderliche Zeitspanne kurz zu halten, kann es von Vorteil sein, die Bestandteile der zu bildenden Legierung nicht in nur je einer Schicht, sondern in mehreren Schichten abzuscheiden, welche mit Schichten der anderen Legierungsbestandteile abwechseln. Auf diese Weise werdend die Diffusionswege verkürzt.

Nachfolgend werden noch einige Ausführungsbeispiele des erfindungsgemäßen Verfahrens angegeben.

1. Auf ein 0,55 mm dickes Trägerband aus der Bronze CuSn6 wird zunächst ein 3 mm breiter, in Längsrichtung verlaufender Streifen aus Nickel in einer Schichtdicke von 3 fJ.m galvanisch abgeschieden. Anschließend wird auf den Nickelstreifen ein ebenfalls 3 mm breiter Streifen aus Feingold mit einer Schichtdicke von 2 µm galvanisch abgeschieden. Anschließend wird das Band einer Wärmebehandlung unterzogen und dabei ca. 5 min. lang bei einer Temperatur von ca. 600 °C geglühlt. Nach der Wärmebehandlung wird das Band in vier Walzstichen auf eine Enddicke von 0,4 mm kalt herabgewalzt, wobei der vierte Walzstich die geringste Dickenabnahme des Bandes bewirkt.

2. Auf ein 0,7 mm dickes Trägerband aus Cu-Ni9Sn2 wird zunächst einseitig eine 4 mm breite streifenförmige Nickelschicht mit einer Dicke von 5 µm galvanisch abgeschieden. Anschließend wird das vernickelte Band einer Wärmebehandlung unterzogen und dabei für die Dauer von ca. 5 min. bei einer Temperatur von ca. 650 °C geglüht. Danach wird das Band in 3 Walzstichen kalt auf eine Dicke von 0,55 mm herabgewalzt.

Auf das derart vorbereitete Band wird nun aus einem Legierungsbad eine 3 µm dick Schicht aus der Legierung Au80Ag20 in Form eines 3 mm breiten Streifens auf die Nickelschicht abgeschieden. Anschließend wird das Band einer Wärmebehandlung unterzogen und dabei für die Dauer von ca. 8 min. bei einer Temperatur von ca. 630 °C geglüht. Danach wird das Band wie im 1. Beispiel kalt auf eine Enddicke von 0,4 mm herabgewalzt.

3. Auf ein 0,4 mm dickes Trägerband aus Neusilber CuNi12Zn24 wird zunächst eine 3 _{""}m dicke Nickelschicht in Form eines 3 mm breiten Streifens galvanisch abgeschieden. Zur Erzeugung einer Edelmetallauflage aus 70 Gew.-% Gold, 25 Gew.-% Silber und 5 Gew.-% Kupfer werden über der Nickelschicht in Form von 2 mm breiten Streifen die entsprechenden Mengen an Gold, Silber und Kupfer in Schichten übereinander gesondert galvanisch abgeschieden, und zwar in der Schichtenfolge beginnend mit Silber auf der Nickelschicht gefolgt von Gold, Kupfer, Silber, Gold, Kupfer und zuoberst noch einmal Gold. Diese sandwichartige Edelmetallauflage wird durch eine nachfolgende Glühbehandlung, bei der das Band für die Dauer von etwa 8 min. einer Temperatur von ungefähr 630 °C ausgesetzt wird, unter Bildung einer Au-Ag-Cu-Legierung durch Diffusion der Legierungskomponenten ineinander homogenisiert. Anschließend wird das Band in 3 Walzstichen kalt auf eine Enddicke von 0,3 mm herabgewalzt.

4. Zur Herstellung eines vernickelten Trägerbandes geht man aus von einer schmalen, langgestreckten, 30 mm dicken Platte aus Silberbronze CuAg2, in welche eine 0,5 mm tiefe Nut eingefräst wird. In die Nut wird ein 0,5 mm dicker Nickelstreifen eingelegt und anschließend wird die Platte durch Warmwalzplattieren in ein 0,55 mm dickes Band umgeformt. Dieses Band kann nach einem jeden der Beispiele 1 bis 4 mit einer Edelmetallauflage versehen und weiterverarbeitet werden.

5. Anstelle einer Zwischenschicht aus Nickel kann in den Beispielen 1 bis 4 auch eine solche aus Kobalt oder Chrom verwendet werden.

6. Auf ein 0,7 mm dickes Band aus SE-Kupfer mit einer 3 mm breiten und 225 µm dicken, durch Walzplattieren hergestellten Einlageplattierung aus Silber wird galvanisch eine 8 µm dicke Feingoldschicht auf die Silbereinlage abgeschieden. Anschließend wird das Band 5 min. lang bei einer Temperatur von ca. 560 °C geglüht und danach in drei oder vier Walzstichen kalt und ohne Zwischenglühungen um 30 % (Dickenabnahme bezogen auf die Ausgangsdicke des Bandes) auf Endmaß herabgewalzt.

## Patentansprüche

1. Verfahren zur Herstellung von auf galvanischem Wege oder durch Abscheidung aus der Gasphase selektiv mit Edelmetall oder einer Edelmetallegierung beschichteten Bändern aus Unedelmetall zur Verwendung als Halbzeug für elektrische Kontakte, wobei die Bänder nach dem Beschichten einer Wärmebehandlung bei Temperaturen zwischen 400 °C und 750 °C mit einer Verweildauer unterzogen werden, dass eine Rekristallisation der aufgebrachten Schichten sowie des unedlen Trägermaterials erfolgt, und dass die Bänder anschließend einem Kaltwalzvorgang unterzogen werden, in dessen Verlauf das beschichtete Band mit einer Dickenabnahme zwischen 10% und 50% bezogen auf seine ursprüngliche Dicke auf Endmaß verformt wird.

2. Verfahren nach Anspruch 1, dadurch gekennzeichnet, dass zwischen dem Band aus Unedelmetall und der Schicht aus Edelmetall bzw. der Edelmetallegierung eine diffusionshemmende Zwischenschicht vorgesehen wird.

3. Verfahren nach Anspruch 2, dadurch gekennzeichnet, dass die Zwischenschicht aus Nickel besteht.

4. Verfahren nach Anspruch 2 oder 3, dadurch gekennzeichnet, dass die Zwischenschicht durch Walzplattieren aufgebracht wird.

5. Verfahren nach einem der vorstehenden Ansprüche, dadurch gekennzeichnet, dass die Wärmebehandlung bei Temperaturen zwischen 550 °C und 650 °C über eine Verweildauer zwischen 5 min. und 15 min. erfolgt.

6. Verfahren nach einem der vorstehenden Ansprüche, dadurch gekennzeichnet, dass der Walzvorgang in drei bis vier Walzstichen ohne Zwischenglühung erfolgt.

7. Verfahren nach einem der vorstehenden Ansprüche, dadurch gekennzeichnet, dass die Dickenabnahme des Bandes infolge des Walzens zwischen 20 % und 40 %, vorzugsweise ca. 30 % beträgt.

8. Verfahren nach einem der vorstehenden Ansprüche, dadurch gekennzeichnet, dass die Wärmebehandlung für die Zwischenschicht und für die Edelmetallauflage gemeinsam erfolgt.

9. Verfahren nach einem der Ansprüche 1 bis 7, dadurch gekennzeichnet, dass die Zwischenschicht vor dem Aufbringen der Edelmetallauflage einer gesonderten Wärmebehandlung unterzogen wird.

10. Verfahren nach Anspruch 9, dadurch gekennzeichnet, dass die Zwischenschicht gleichzeitig mit ihrer gesonderten Wärmebehandlung warm gewalzt wird, wobei das mit der Zwischenschicht versehene Band eine Dickenabnahme zwischen 10% und 50% bezogen auf seine ursprüngliche Dicke erfährt.

11. Verfahren nach Anspruch 10, dadurch gekennzeichnet, dass das Band eine Dickenabnahme um ca. 30 % erfährt.

12. Verfahren nach Anspruch 10, dadurch gekennzeichnet, dass anschließend an diese gesonderte Wärmebehandlung kalt gewalzt wird.

13. Verfahren nach Anspruch 9 oder 10, dadurch gekennzeichnet, dass die Zwischenschicht aus Nickel oder Kobalt besteht und die Wärmebehandlung vor dem Aufbringen der Edelmetallauflage bei Temperaturen zwischen 550 °C und 650 °C erfolgt.

14. Verfahren nach einem der vorstehenden Ansprüche, dadurch gekennzeichnet, dass zur Herstellung eines Bandes mit einer Auflage aus einer Edelmetallegierung, deren Bestandteile sich nicht gemeinsam aus einem Bad galvanisch abscheiden lassen, die verschiedenen Metalle dieser Edelmetallegierung schichtweise nacheinander galvanisch abgeschieden und anschließend gemeinsam einer Wärmebehandlung unterzogen werden, in deren Verlauf die abgeschiedenen Metalle ineinander eindiffundieren.

## Claims

1. A process of manufacturing base metal strip elements which are selectively coated with a noble metal or a noble metal alloy by electrodeposition or by deposition from a gas phase, for use as semifinished products for electric contacts, wherein the coated strip elements are heat-treated at temperatures between 400 and 750 °C for such a residence time that the applied layers and the base backing material are recrystallized, and the strip elements are subsequently subjected to a cold rolling operation in the course of which the coated strip is shaped to its final size with a thickness reduction between 10 and 50 % of its original thickness.

2. A process according to claim 1, characterized in that a diffusion-inhibiting intermediate layer is provided between the base metal strip and the layer of a noble metal or noble metal alloy.

3. A process according to claim 2, characterized in that the intermediate layer consists of nickel:

4. A process according to claim 2 or 3, characterized in that the intermediate layer is applied by roll cladding.

5. A process according to any of the preceding claims, characterized in that the heat treatment is effected at temperatures between 550 and 650 °C for a residence time between 5 minutes and 15 minutes.

6. A process according to any of the preceding claims, characterized in that the rolling operation is effected in three to four rolling passes without intermediate annealing.

7. A process according to any of the preceding claims, characterized in that the thickness of the strip is reduced by the rolling by between 20 and 40 %, preferably by about 30 %.

8. A process according to any of the preceding claims, characterized in that the heat treatment is jointly effected for the intermediate layer and for the noble metal coating.

9. A process according to any of claims 1 to 7, characterized in that the intermediate layer is subjected to a separate heat treatment before the noble metal coating is applied.

10. A process according to claim 9, characterized in that the intermediate layer is hot-rolled simultaneously with its separate heat treatment and in such a manner that the thickness of the strip provided with the intermediate layer is reduced by between 10 and 50% of its original thickness.

11. A process according to claim 10, characterized in that the thickness of the strip is reduced by about 30 %.

12. A process according to claim 10, characterized in that said separate heat treatment is succeeded by a cold rolling operation.

13. A process according to claim 9 or 10, characterized in that the intermediate layer consists of nickel or cobalt and the heat treatment is effected at temperatures between 550 and 650 °C before the noble metal covering is applied.

14. A process according to any of the preceding claims, characterized in that for the manufacture of a strip having a coating consisting of a noble metal alloy the components of which cannot be co-electrodeposite from a bath the different metals that noble metal alloy are successively electrodeposited and are then subjected to a joint heat treatment during which the deposited metals difuse into each other.

## Revendications

1. Procédé pour fabriquer des bandes en métal commun revêtues sélectivement de métal précieux ou d'un alliage de métaux précieux par électrolyse ou par dépôt à. partir de la phase gazeuse, destinées à être utilisées comme demi- produits pour des contacts électriques, caractérisé en ce qu'après le revêtement, les bandes sont soumises pour une certaine durée à un traitement thermique à des températures comprises entre 400 °C et 750 °C, en ce qu'il s'opère une recristallisation des couches appliquées ainsi que du matériau support en métal commun, et en ce que les bandes sont soumises ensuite à un laminage à froid au cours duquel la bande revêtue est déformée jusqu'à sa dimension finale avec une réduction d'épaisseur comprise entre 10 % et 50 % par rapport à son épaisseur initiale.

2. Procédé selon la revendication 1, caractérisé en ce qu'on prévoit entre la bande en métal commun et la couche en métal précieux ou en alliage de métaux précieux une couche intermédiaire empêchant la diffusion.

3. Procédé selon la revendication 2, caractérisé en ce que la couche intermédiaire est en nickel.

4. Procédé selon la revendication 2 ou 3, caractérisé en ce que la couche intermédiaire est appliquée par placage par laminage.

5. Procédé selon l'une des revendications précédentes, caractérisé en ce que le traitement thermique s'effectue à des températures comprises entre 550 °C et 650 °C pendant une durée comprise entre 5 et 15 minutes.

6. Procédé selon l'une des revendications précédentes. caractérisé en ce que le laminage s'effectue en trois à quatre passes sans recuit intermédiaire.

7. Procédé selon l'une des revendications précédentes. caractérisé en ce que la réduction d'épaisseur de la bande par suite du laminage est comprise entre 20 % et 40 %, et qu'elle est de préférence d'environ 30 %.

8. Procédé selon l'une des revendications précédentes, caractérisé en ce que le traitement thermique pour la couche intermédiaire et pour le revêtement en métal précieux s'effectue en même temps.

9. Procédé selon l'une des revendications 1 à 7, caractérisé en ce que la couche intermédiaire est soumise à un traitement thermique séparé avant l'application du revêtement de métal précieux.

10. Procédé selon la revendication 9, caractérisé en ce que la couche intermédiaire est laminée à chaud en même temps qu'elle subit son traitement thermique séparé, la bande revêtue de la couche intermédiaire subissant une réduction d'épaisseur comprise entre 10% et 50% par rapport à son épaisseur initiale.

11. Procédé selon la revendication 10, caractérisé en ce que la bande subit une réduction d'épaisseur d'environ 30 %.

12. Procédé selon la revendication 10, caractérisé en ce qu'à la suite de ce traitement thermique séparé, on effectue un laminage à froid.

13. Procédé selon la revendication 9 ou 10, caractérisé en ce que la couche intermédiaire est en nickel ou en cobalt et que le traitement thermique est effectué avant l'application du revêtement en métal précieux, à des températures comprises entre 550 °C et 650 °C.

14. Procédé selon l'une des revendications précédentes, caractérisé en ce que, pour fabriquer une bande munie d'un revêtement en alliage de métaux précieux, dont les composants ne peuvent pas être déposés ensemble à partir d'un bain, les différents métaux de cet alliage de métaux précieux sont déposés par électrolyse successivement par couches et soumis ensuite ensemble à un traitement thermique, au cours duquel les métaux déposés diffusent l'un dans l'autre.
